# EUROPÄISCHE PATENTSCHRIFT

(11) **EP 3 097 218 B1**
(45) Veröffentlichungstag und Bekanntmachung des Hinweises auf die Patenterteilung: **25.09.2019**
(21) Anmeldenummer: 15702989.3
(22) Anmeldetag: 21.01.2015
(51) Int. Cl.: C23C 2/02, C23C 2/26, C23C 2/06, C23C 2/40, C21D 8/04, B21B 1/22, B21B 1/28

(54) **VERFAHREN UND ANLAGE ZUM SCHMELZTAUCHBESCHICHTEN VON WARMGEWALZTEM STAHLBAND**
METHOD AND SYSTEM FOR HOT-DIP COATING HOT-ROLLED STEEL STRIPS
PROCÉDÉ ET INSTALLATION DE REVÊTEMENT AU TREMPÉ À CHAUD DE FEUILLARD D'ACIER LAMINÉ À CHAUD

(30) Priorität: 22.01.2014 DE 102014201068; 20.01.2015 DE 102015200764
(43) Veröffentlichungstag der Anmeldung: 30.11.2016
(73) Patentinhaber: SMS group GmbH, 40237 Düsseldorf (DE)
(72) Erfinder: GRAMER, Andreas, 42655 Solingen (DE); HAUPT, Werner, 47238 Duisburg (DE); SULENSKI, Hartmut, 45481 Mülheim (DE); EDER, Anja Maria, 40221 Düsseldorf (DE); JOLLET, Peter, 40477 Düsseldorf (DE); KLÖCKNER, Hans Georg, 46487 Wesel (DE)
(74) Vertreter: Klüppel, Walter
(86) Internationale Anmeldenummer: PCT/EP2015/051175
(87) Internationale Veröffentlichungsnummer: WO 2015/110490

(56) Entgegenhaltungen:
- EP-A1- 0 613 736
- EP-A1- 1 681 363
- WO-A1-2006/097237
- WO-A1-2013/121963
- DE-A1-102007 032 874
- JP-B1- 2 965 969

## Beschreibung

Die Erfindung betrifft ein Verfahren zum Schmelztauchbeschichten von warmgewalztem Stahlband in einer kontinuierlichen Bandanlage, bei dem das Warmband einer Vorbehandlung zur Entzunderung unterworfen wird, verzinkt wird, durch Kaltumformung in seiner Dicke reduziert wird und eine Nachbehandlung durchläuft. Des Weiteren betrifft die Erfindung eine Anlage zum Herstellen von schmelztauchbeschichtetem, warmgewalztem Stahlband.

Die Befreiung des Warmbandes vom Zunder (Vorbehandlung) als Voraussetzung für die Kaltumformung und das Verzinken erfolgt bevorzugt durch Beizen, Spülen und Trocknen. Zur Nachbehandlung kann beispielsweise ein Streckrichten und / oder eine chemische Behandlung vorgesehen werden.

Durch die WO2006/097237 A1 (EP 1 861 517 B1) sind zum Schmelztauchbeschichten von warmgewalztem Stahlband ein Verfahren und eine Anlage mit zur Verbesserung der Dickentoleranz kontrollierter Dickenreduktion, die nach dem Verzinken durchgeführt wird, bekannt geworden. Hierzu ist in der Prozesslinie ein Walzgerüst vorgesehen, wobei durch mindestens ein Dickenmessgerät im Auslauf des Walzgerüstes das Erreichen der Fertigdicke kontrolliert wird und die Abweichungen von dieser nach oben oder unten als Stellsignal auf die Anstellung des Walzgerüstes zurückgeführt werden, um die Dickenreduktion entsprechend zu erhöhen oder zu reduzieren. Dies läuft in einer kontinuierlichen Prozesslinie ab, in der das Stahlband zunächst durch Entzundern, z. B. mittels eines Zunderbrechers, sowie Beizen und Spülen vorbehandelt wird, dann das Stahlband eine Verzinkungseinrichtung durchläuft, der sich das Walzgerüst mit dem Dickenmessgerät im Auslauf zur kontrollierten Dickenreduktion anschließt, bevor das Stahlband die abschließende Nachbehandlung erfährt, wie durch Streckrichten und eine chemische Behandlung. Das solchermaßen hergestellte Fertigprodukt wird in einem z. B. einen Bandspeicher und eine Besäumschere aufweisenden Auslaufteil zu Bandbunden mit einem gewünschten Durchmesser aufgehaspelt.

Bei diesem bekannten Verfahren ergeben sich technologische Nachteile, die sich einzeln oder zusammen für die Produktion hochwertiger, verzinkter Bandoberflächen ungünstig auswirken können. Die Nachteile sind darin zu sehen, dass für das Verzinken die Bandrauheit hingenommen werden muss, die das Band durch die Vorprozesse mit sich bringt. Dies kann bei sehr rauen Bandoberflächen und besonders dünnen Schichtauflagen zu Oberflächenproblemen führen. Weiterhin wird die weiche Zinkschicht auf dem viel härteren Stahlband bei der kontrollierten Dickenreduktion durch die notwendigen hohen Pressungen im Walzspalt zur Erreichung der gewollten Abnahmen im Bereich von 2 bis 30 %, bevorzugt 4 bis 10 %, stark belastet, was zu einem vermehrten Abrieb von Zinkpartikeln führen kann, die sich als Verschmutzung auf der Bandoberfläche ablagern und die Bandsauberkeit für nachgeschaltete Prozesse verschlechtern. Schließlich besteht die Gefahr, dass die Zinkschicht, die die durch die Dickenreduktion des Stahlgrundwerkstoffs durchgeführte Vergrößerung der Bandoberfläche durch Längung erfahren muss, Beschädigungen, z. B. Risse, erleidet, die den Korrosionsschutzeffekt der Zinkschicht zerstören.

Aus DE 10 2007 032 874 A1 ist ein Verfahren zum Schmelztauchbeschichten eines warmgewalzten Stahlbands bekannt, bei dem das Stahlband im Anschluss an das Schmelztauchbeschichten einer weiteren Oberflächenbehandlung, z.B. durch Dressieren, unterzogen wird, um bestimmte Mittenrauwerte für das fertig produzierte Stahlband zu erreichen.

Aus EP 0 613 736 A1 und EP 2 816 132 B1 sind jeweils Verfahren zum Schmelztauchbeschichten eines warmgewalzten Metallbands bekannt, wobei das Warmband vor dem Beschichtungsvorgang einer Dickenreduktion unterzogen wird.

EP 1 681 363 A1 zeigt ein gattungsgemäßes Verfahren nach dem Oberbegriff von Anspruch 1, und eine entsprechende Anlage nach dem Oberbegriff von Anspruch 3.

Der Erfindung liegt daher die Aufgabe zugrunde, ein Verfahren und eine Anlage der eingangs genannten Art zu schaffen, mit denen sich hochwertige, verzinkte Bänder und Bandoberflächen ohne die genannten Nachteile erreichen lassen.

Diese Aufgabe wird mit einem Verfahren gemäß Anspruch 1 gelöst, in welchem das vom Zunder befreite Warmband in einem der Verzinkung vorhergehenden Prozessschritt mit Reduzierung seiner Banddicke um 0,5 bis 10 %, kalt umgeformt wird, und dabei dem Metallband gleichzeitig eine Oberflächenstruktur mit einem vorbestimmten Mittenrauwert aufgeprägt wird. Hierbei wird bei beiden Kaltumformungen, d.h. sowohl vor als auch nach dem Prozessschritt des Verzinkens, dem Band jeweils durch einen Kaltwalzprozess in einem Kaltwalzgerüst unter Verwendung von Arbeitswalzen mit einer Oberflächenstruktur mit einem Mittenrauwert Ra von 0,2 - 3 µm eine Oberflächenstruktur aufgeprägt.

Im Zusammenhang mit der Durchführung des Verfahrens ist dabei zu berücksichtigen, dass sich die Größe der Kaltumformung und somit auch die Reduzierung der Banddicke sowohl direkt aus dem prozentualen Verhältnis der Banddicken, als auch indirekt z. B. aus den gemessenen und umgerechneten Verhältnissen der Bandgeschwindigkeiten vor und nach der Kaltumformung, in der Praxis bekannt als Dressiergrad, ermitteln lässt. Für alle folgenden Angaben zur Dickenreduktion bedeutet dies, dass weniger als 30 % Dickenreduktion einem Dressiergrad von weniger als 43 % entspricht und der bevorzugte Bereich von 0,5 bis 10 % Dickenreduktion einem Dressiergradbereich von 0,5 bis 11,1 % gleichzusetzen ist.

Wenn nach einem weiteren Vorschlag der Erfindung vor der Verzinkung die Dicke des kalt umgeformten Bandes gemessen und eine Abweichung von einer Solldicke als Regelgröße für die Dickenreduzierung der Kaltumformung zurückgeführt wird, lässt sich eine kontrollierte Dickenabnahme erreichen.

Nach einem anderen Vorschlag der Erfindung wird vorgesehen, dass vor der Verzinkung die Größe der Kaltumformung, bevorzugt der Dickenreduktion, kontrolliert und auf einen Sollwert geregelt wird. Durch die Regelung der Größe der Kaltumformung, was auch einen aus der Differenz der Bandgeschwindigkeiten im Einlauf und Auslag des Kaltwalzwerks ermittelten Dressiergrad einschließt, wird bei Verwendung von Warmband mit entsprechend engen Warmband-Dickentoleranzen eine kontrollierte Dickenregelung überflüssig. Bei dieser Variante ergeben sich durch die über die Bandlänge dann konstante Kaltumformung verbesserte konstante Werkstoffeigenschaften, z. B. Streckgrenze, Zugfestigkeit und Bruch-dehnung, was sich bei kontrollierter Dickenabnahme so nicht erreichen lässt.

Dies gilt ebenfalls bei einer erfindungsgemäßen Verfahrensvariante, demgemäß in einer sich der Verzinkung anschließenden, weiteren Kaltumformung auf die Bandoberfläche in einem Kaltwalzwerk durch Dressieren mit oberflächenstrukturierten Arbeitswalzen bei einem Dressiergrad von 0,5 bis 2 %, die Bandoberflächenstruktur des Fertigprodukts aufgebracht wird.

Nach einem anderen erfindungsgemäßen Vorschlag mit einer sich der Verzinkung anschließenden, weiteren Kaltumformung wird durch Kaltwalzen die Banddicke um 4 bis 10 %, reduziert, wobei zumindest nach dieser weiteren Bandumformung die Banddicke gemessen und Abweichungen von einer Sollbanddicke als Regelgröße der Kaltumformung zugeführt werden. Optional kann eine Regelung auf konstante Dickenreduktion vorgesehen werden.

Nach einem anderen Vorschlag der Erfindung kann die Größe der Kaltumformung nach der Verzinkung zur Reduzierung der Banddicke kontrolliert und auf einen Sollwert geregelt werden, was bei der Verwendung von Warmband mit entsprechend engen Warmbanddickentoleranzen eine kontrollierte Dickenregelung überflüssig macht.

Bei der Kaltumformung nach dem Verzinken kommen Arbeitswalzen mit einem Mittenrauwert von 0,2 bis 3,0 µm zum Einsatz und prägen dabei der Bandoberfläche die Oberflächenstruktur des Fertigproduktes auf. Das erfindungsgemäße Verfahren schafft somit die Voraussetzungen, die Band-rauheit vor der Verzinkung durch Kaltumformen auf einen geforderten Wert einzustellen und / oder die Dickentoleranz vor dem Verzinken durch Kaltwalzen zu reduzieren und / oder die Banddicke durch Kaltwalzen vor der Verzinkung auf ein gewünschtes Maß zu reduzieren, wobei einzelne der vorgenannten Parameter Bandrauheit, Banddickentoleranz und Banddicke in Abstimmung mit der vorgeschalteten Kaltumformung durch eine weitere Kaltumformung nach dem Verzinken eingestellt bzw. ergänzt werden können. Die Warmbandverzinkung kann hierbei mit zumindest einer kontrollierten Dickenregelung entweder vor oder nach dem Verzinken oder ohne kontrollierte Dickenabnahme durch Regelung der Größe der Kaltumformung bzw. des Dressiergrads durchgeführt werden.

Es liegt hierbei im Rahmen von nicht zur Erfindung gehörenden Verfahrensvariationen, vorteilhaft einen semikontinuierlichen Prozessablauf vorzusehen, bei dem einzelne, dem Verzinken vorhergehende Prozessschritte wie die Bandvorbehandlung und / oder die Kaltumformung in von einer Verzinkungslinie separaten, ausgelagerten Behandlungslinien durchgeführt werden, wobei in der Verzinkungslinie neben dem Aufbringen der Zinkschicht auch eine Kaltumformung nach dem Verzinken und die Nachbehandlung des Bandes erfolgen kann. Demnach kann beispielsweise der Entzunderungsprozess in einer abgetrennten Beizlinie oder der Kaltwalzprozess in einem abgetrennten Kaltwalzwerk durchgeführt werden, bevor das Band dann an die Verzinkungslinie mit den sich anschließenden Folgebehandlungen, wie Streckrichten, Passivieren, usw. gelangt.

Die erfinderirische Anlage zum Durchführen des oben beschriebenen Verfahrens zum Herstellen von schmelztauchbeschichtetem, warmgewalztem Stahlband wird im Anspruch 3 definiert. Diese zeichnet sich dadurch aus, dass das Warmband eine Band-Vorbehandlungseinrichtung zur Entfernung des Zunders durchläuft, anschließend durch Kaltumformung die Banddicke um 0,5 bis 10 %, reduziert wird, und dieser dann folgend die Bandverzinkungseinrichtung durchläuft, in der das Band ein Schmelzbad durchläuft. Der Band-Verzinkungseinrichtung schließt sich eine weitere Dickenreduzierungseinrichtung an. In den Dickenreduzierungseinrichtungen kommen bei den Kaltumformungen zur Aufprägung der Bandoberflächenstruktur des Fertigprodukts jeweils Arbeitswalzen zum Einsatz, die eine Oberflächenstruktur mit einem Mittenrauwert Ra von 0,2 bis 3 µm aufweisen.

Nach einer bevorzugten Ausführung der Erfindung ist die Dickenreduziereinrichtung als Kaltwalzgerüst ausgeführt, dem im Auslauf mit Rückführung von Dickenregelungssignalen zum Kaltwalzgerüst mindestens ein Messgerät zugeordnet ist.

Weitere vorteilhafte Ausführungen der Erfindung sehen vor, dass die Kaltumformung zur Dickenreduzierung mit einem Kaltwalzwerk durchgeführt wird, bei dem in einer wiederum bevorzugten Ausführung mindestens ein Messgerät im Auslauf des Kaltwalzwerks angeordnet ist und entweder Abweichungen von einer Solldicke als Regelsignal auf die Dickenregelung des Kaltwalzwerks zurückgeführt werden oder welches durch eine Regelung auf eine konstante Größe der Dickenreduktion geregelt wird.

Zur Konzepterweiterung und Variation der Betriebsweise der Warmverzinkung wird erfindungsgemäß vorgeschlagen, dass sich der Band-Verzinkungseinrichtung eine als Kaltwalzgerüst ausgeführte, weitere Dickenreduzierungseinrichtung anschließt, in der die Banddicke um weniger als 0,5 bis 10 %, reduziert wird, wobei zumindest diesem weiteren Kaltwalzgerüst mindestens ein Messgerät im Auslauf mit Rückführung von Messsignalen zur Dickenregelung zugeordnet ist.

An dieser Stelle wird gesondert darauf hingewiesen, dass es sich nach der vorliegenden Erfindung bei einer Kaltumformung um ein "Kaltwalzen" handelt, und dass die Dickenreduzierungeinrichtungen als "Kaltwalzgerüste" ausgebildet sind.

Weitere Merkmale und Einzelheiten der Erfindung ergeben sich aus den Ansprüchen und der nachfolgenden Beschreibung von in den Zeichnungen dargestellten Ausführungsbeispielen der Erfindung. Es zeigen:
- Fig. 1: eine Prinzipskizze einer kontinuierlichen Prozesslinie zur Warmbandverzinkung mit Kaltverformung vor dem Verzinken; und
- Fig. 2: eine Prinzipskizze einer semikontinuierlichen Prozesslinie zur Warmbandverzinkung mit Kaltverformung vor dem Verzinken.

Bei einer in Figur 1 beispielhaft dargestellten, im kontinuierlichen Betrieb arbeitenden Schmelztauchbeschichtungsanlage 1 wird ein zu behandelndes, warmgewalztes Stahlband 2 aus einem z. B. mit nicht gezeigten Richtaggregaten und einem Bandspeicher ausgerüsteten Einlaufteil ET zunächst einer Band-Vorbehandlungseinrichtung 3 zugeführt, die zum Entfernen des Zunders von dem Stahlband bzw. Band 2 einen Zunderbrecher 4 oder dergleichen sowie eine Beize 5 und eine Spüle 6 aufweist. Der Band-Vorbehandlungseinrichtung 3 schließt sich der gestrichelt eingefasste bzw. hervorgehobene Kern der Schmelztauchbeschichtungsanlage 1 an, nämlich eine einer Band-Verzinkungseinrichtung 7 vorgeschaltete Dickenreduzierungseinrichtung 8, ausgeführt als Kaltwalzwerk KWW als bevorzugte Form der Kaltumformung, bevor das Stahl- bzw. Warmband 2 in der Bandverzinkungseinrichtung 7 zum Aufbringen der Beschichtung ein Schmelzbad 9 durchläuft.

Im Auslauf des Kaltwalzwerkes KWW ist beispielhaft mindestens ein Dickenmessgerät 10 mit Rückführung der Messsignale zum Kaltwalzwerk zur Regelung bei von einer Solldicke gemessenen Abweichungen angeordnet. Optional kann am KWW auch ein Messverfahren eingesetzt werden, das nicht die Dicke, sondern die Größe der Kaltumformung bzw. eines Dressiergrads misst und als Regelsignal abgibt. Bei der Kaltumformung in der Dickenreduziereinrichtung 8 wird die Kaltumformung mit Reduzierung der Blechdicke um 0,5 bis 10 %, durchgeführt. Bei der Kaltumformung durch Kaltwalzen bzw. Dressieren wird dem Band eine Oberflächenstruktur aufgeprägt, wozu die Arbeitswalzen mit einer Oberflächenstruktur mit einem Mittenrauwert Ra von 0,2 bis 3 µm, ausgebildet sind.

Die Figur 1 zeigt weiterhin, dass der Band-Verzinkungseinrichtung 7 optional eine weitere Dickenreduzierungseinrichtung 11, in bevorzugter Ausführung ebenfalls als Kaltwalzwerk KWW, nachgeschaltet werden kann. Die Arbeitswalzen dieser weiteren Dickenreduzierungseinrichtung 11 können dann so ausgebildet werden, dass sie mit einem Mittenrauwert Ra von 0,2 bis 3 µm, bei der Kaltumformung dem Band die Oberflächenstruktur des Fertigproduktes aufprägen. Im Fall einer Betriebsweise mit einer Dickenreduziereinrichtung 8 vor dem Verzinken und einer Dickenreduziereinrichtung 11 nach dem Verzinken wird zumindest mit einem im Auslauf der weiteren Dickenreduziereinrichtung 11 angeordnetem Messgerät 12 die Abweichung von einer Sollbanddicke als Regelgröße der Kaltumformung der Dickenreduziereinrichtung 11 zurückgeführt.

Die Dickenreduziereinrichtung 11 zur Kaltumformung in bevorzugter Form eines Kaltwalzgerüstes (KWW) kann hinter der Bandverzinkungseinrichtung 7 statt einer kontrollierten Dickenregelung auch den Prozess des Dressierens mit 0,5 bis 2 %, Dressiergrad durchführen. Des Weiteren kann das KWW die Kaltumformung mit weniger als 30 %, bevorzugt 0,5 bis 10 %, auch mit einem konstanten Sollwert der Kaltumformung durchführen.

Das solchermaßen mit Oberflächenstruktur kalt umgeformte Warmband 2 durchläuft abschließend eine Band-Nachbehandlungseinrichtung 13, die im Anlagenbeispiel einen Streckrichter STR und einen chemischen Behandlungsteil ChBT, z. B. Passivierung, umfassen kann, aus der das Warmband 2 als Fertigprodukt in den beispielsweise mit einer Besäumschere und einem Bandspeicher (nicht gezeigt) ausgerüsteten Auslaufteil AT gelangt.

Die in Figur 2 dargestellte, im semikontinuierlichen Betrieb arbeitende Schmelztauchbeschichtungsanlage 100, die nicht zur vorliegenden Erfindung gehört, unterscheidet sich von der zuvor beschriebenen, kontinuierlich arbeitenden Schmelztauchbeschichtungsanlage 1 lediglich dadurch, dass vor dem Verzinken liegende Prozessschritte ausgelagert sind, und zwar im Ausführungsbeispiel die Prozesslinie I zur Bandvorbehandlung und die Prozesslinie II zur Kaltumformung, die getrennt von der Prozesslinie III zur Bandverzinkung sind.

Für die in Figur 2 übereinstimmend mit Figur 1 eingetragenen Bezugsziffern gelten uneingeschränkt die zuvor schon erläuterten Funktionen und Wirkungen. Auch in Figur 2 ist der Kern der Schmelztauchbeschichtungsanlage, nämlich die vor dem Verzinken durchgeführte Kaltumformung gestrichelt eingefasst hervorgehoben. Die Trennung der Prozesslinien bringt es mit sich, dass jeder Linie ein Einlaufteil ET und ein Auslaufteil AT zugeordnet ist, wobei die Verzinkungslinie III neben der Band-Verzinkungseinrichtung 7 eine dieser vorgeschaltete Bandreinigung 14 und integriert die der weiteren Dickenreduzierungseinrichtung 11 folgende Band-Nachbehandlungseinrichtung 13 einschließt.

### Bezugszeichenliste

- 1; 100: Schmelztauchbeschichtungsanlage
- 2: Stahlband / Warmband
- 3: Band-Vorbehandlungseinrichtung
- 4: Zunderbrecher
- 5: Beize
- 6: Spüle
- 7: Band-Verzinkungseinrichtung
- 8: Dickenreduziereinrichtung
- 9: Schmelzbad
- 10: Messgerät / Dickenmessgerät
- 11: Dickenreduziereinrichtung
- 12: Messgerät / Dickenmessgerät
- 13: Band-Nachbehandlungseinrichtung
- 14: Bandreinigung

- I: Prozesslinie Bandvorbehandlung
- II: Prozesslinie Bandkaltumformung
- III: Prozesslinie Bandverzinkung

- ET: Einlaufteil
- AT: Auslaufteil
- ZB: Zunderbrecher
- KWW: Kaltwalzwerk bzw. -gerüst (als bevorzugte Form der Kaltumformung)
- STR: Streckrichter
- ChBT: chemischer Behandlungsteil

## Patentansprüche

1. Verfahren zum Schmelztauchbeschichten von warmgewalztem Metallband in einer kontinuierlichen Bandanlage, bei dem das Warmband
- einer Vorbehandlung zur Entzunderung unterworfen wird,
- in einem einer Verzinkung vorhergehenden Prozessschritt durch Kaltumformung in seiner Dicke reduziert wird,
- verzinkt wird,
- in einem sich der Verzinkung anschließenden Prozessschritt durch Kaltumformung in seiner Dicke reduziert wird, und
- eine Nachbehandlung durchläuft,
**dadurch gekennzeichnet,**
**dass** das vom Zunder befreite Warmband in dem der Verzinkung vorhergehenden Prozessschritt mit Reduzierung seiner Banddicke um 0,5 bis 10 % kalt umgeformt wird, und
**dass** bei beiden Kaltumformungen, d.h. sowohl vor als auch nach dem Prozessschritt des Verzinkens, dem Band jeweils durch einen Kaltwalzprozess in einem Kaltwalzgerüst unter Verwendung von Arbeitswalzen mit einer Oberflächenstruktur mit einem Mittenrauwert Ra von 0,2 bis 3 µm eine Oberflächenstruktur aufgeprägt wird.

2. Verfahren nach Anspruch 1,
**dadurch gekennzeichnet, dass**
in der sich der Verzinkung anschließenden, weiteren Kaltumformung durch Kaltwalzen die Banddicke um 4 bis 10 % reduziert wird, wobei zumindest nach dieser weiteren Kaltumformung die Banddicke gemessen wird und Abweichungen von einer Sollbanddicke als Regelgröße der Kaltumformung zugeführt werden.

3. Anlage (1; 100) zum Herstellen von schmelztauchbeschichtetem, warmgewalztem Stahlband (2) in einer kontinuierlichen Prozesslinie, umfassend eine das Entzundern, einschließende Band-Vorbehandlungseinrichtung (3), eine Bandverzinkungseinrichtung (7), mindestens eine Dickenreduziereinrichtung (8; 11) durch Kaltwalzen, des Bandes und eine Band-Nachbehandlungseinrichtung (13), zum Durchführen des Verfahrens nach Anspruch 1 oder 2,
wobei sich der Band-Vorbehandlungseinrichtung (3) für das vom Zunder befreite Warmband zunächst die Dickenreduziereinrichtung (8), und dieser dann folgend die Band-Verzinkungseinrichtung (7), in der das Warmband ein Schmelzbad (9) durchläuft, anschließt,
wobei sich der Band-Verzinkungseinrichtung (7) eine als Kaltwalzgerüst (KWW) ausgeführte, weitere Dickenreduziereinrichtung (11) anschließt,
**dadurch gekennzeichnet,**
**dass** mit der Dickenreduziereinrichtung (8), die vor der Band-Verzinkungseinrichtung (7) angeordnet ist, die Banddicke um 0,5 bis 10 % reduzierbar ist,
**dass** mit der Dickenreduziereinrichtung (11), die nach der Band-Verzinkungseinrichtung (7) angeordnet und in Form eines Kaltwalzgerüstes (KWW) ausgebildet ist, die Banddicke um 0,5 bis 10 % reduzierbar ist, und **dass** die Dickenreduzierungseinrichtungen (8; 11) bei den Kaltumformungen zur Aufprägung der Bandoberflächenstruktur des Fertigprodukts jeweils Arbeitswalzen umfassen, die eine Oberflächenstruktur mit einem Mittenrauwert Ra von 0,2 bis 3 µm aufweisen.

4. Anlage nach Anspruch 3,
**dadurch gekennzeichnet, dass**
die Dickenreduziereinrichtung (8), die vor der Band-Verzinkungseinrichtung (7) angeordnet ist, als Kaltwalzgerüst (KWW) ausgeführt ist, dem mindestens im Auslauf des Kaltwalzgerüstes (KWW) ein Messgerät (10) zugeordnet ist, zur Rückführung von Messsignalen für eine Dickenregelung des Kaltwalzgerüstes (KWW).

5. Anlage nach Anspruch 3,
**dadurch gekennzeichnet, dass**
die Dickenreduziereinrichtung (8), die vor der Band-Verzinkungseinichtung (7) angeordnet ist, als Kaltwalzgerüst (KWW) ausgeführt ist, welches mit einer Regelung auf eine konstante Größe der Dickenreduktion ausgebildet ist.

6. Anlage nach einem der Ansprüche 3 bis 5,
**dadurch gekennzeichnet, dass**
bei der Dickenreduziereinrichtung (11) in Form des Kaltwalzgerüstes (KWW), das im Anschluss an die Band-Verzinkungseinrichtung (7) angeordnet ist, im Auslauf mit Rückführung von Dickenregelungssignalen zum Kaltwalzgerüst (KWW) mindestens ein Messgerät (12) angeordnet ist, zur Rückführung von Messsignalen für eine Dickenregelung des Kaltwalzgerüstes (KWW).

7. Anlage nach einem der Ansprüche 3 bis 6,
**dadurch gekennzeichnet, dass**
die Dickenreduziereinrichtung (11) in Form des Kaltwalzgerüstes (KWW), das im Anschluss an die Band-Verzinkungseinrichtung (7) angeordnet ist, mit einer Regelung auf eine konstante Größe der Dickenreduktion ausgebildet ist.

## Claims

1. Method of hot-dip coating of hot-rolled metal strip in a continuous strip plant, in which the hot strip
- is subjected to pretreatment for descaling,
- is reduced in its thickness by cold-deforming in a process step preceding galvanising and
- is galvanised
- is reduced in its thickness by cold-deforming in a process step subsequent to the galvanising and
- runs through a post-treatment,
**characterised in that**
the hot strip freed of scale is cold-deformed in the process step preceding the galvanising by reducing its strip thickness by 0.5 to 10% and
in both cold deformations, i.e. not only before, but also after the process step of galvanising, a surface structure is imposed on the strip in each instance by a cold-rolling process in a cold-rolling stand with use of work rolls with a surface structure with a mean roughness value Ra of 0.2 to 3 microns.

2. Method according to claim 1, **characterised in that** in the further cold-deformation subsequent to the galvanising the strip thickness is reduced by 4 to 10% by cold rolling, wherein the strip thickness is measured at least after this further cold-deforming and departures from a target strip thickness are fed as a regulating variable to the cold-deforming.

3. Plant (1; 100) for producing hot-dip coated, hot-rolled steel strip (2) in a continuous process line, comprising a strip pretreatment device (3) including the descaling, a strip galvanising device (7), at least one thickness reducing device (8; 11) by cold-rolling of the strip and a strip post-treatment device (13), for performing the method according to claim 1 or 2,
wherein connected with the strip pretreatment device (3) for the hot strip freed of scale are initially the thickness reducing device (8) and then following this the strip galvanising device (7), in which the hot strip runs through a molten bath (9), and
wherein connected with the strip galvanising device (7) is a further thickness reducing device (11) constructed as a cold-rolling stand (KWW),
**characterised in that**
the strip thickness is reducible by 0.5 to 10% by the thickness reducing device (8) arranged upstream of the strip galvanising device (7),
the strip thickness is reducible by 0.5 to 10% by the thickness reducing device (11) arranged downstream of the strip galvanising device (7) and constructed in the form of a cold-rolling stand (KWW) and
the thickness reducing devices (8; 11) each comprise, for the cold deformations, work rolls having a surface structure with a mean roughness value Ra of 0.2 to 3 microns for imposing the strip surface structure of the finished product.

4. Plant according to claim 3, **characterised in that** the thickness reducing device (8) arranged upstream of the strip galvanising device (7) is constructed as a cold-rolling stand (KWW) with which measuring apparatus (10) for the feedback of measurement signals for thickness regulation of the cold-rolling stand (KWW) is associated at least at the outlet of the cold-rolling stand (KWW).

5. Plant according to claim 3, **characterised in that** the thickness reducing device (8) arranged upstream of the strip galvanising device (7) is constructed as a cold-rolling stand (KWW) configured with regulation to a constant amount of the thickness reduction.

6. Plant according to any one of claims 3 to 5, **characterised in that** in the case of the thickness reducing device (11) in the form of the cold-rolling stand (KWW) arranged downstream of the strip galvanising device (7) at least one measuring apparatus (12) for feedback of measurement signals for thickness regulation of the cold-rolling stand (KWW) is arranged in the outlet with feedback of thickness regulation signals to the cold-rolling stand (KWW)

7. Plant according to any one of claims 3 to 6, **characterised in that** the thickness reducing device (11) in the form of the cold-rolling stand (KWW) arranged downstream of the strip galvanising device (7) is configured with regulation to a constant amount of the thickness reduction.

## Revendications

1. Procédé pour l'enduction par immersion à chaud d'une bande métallique laminée à chaud dans une installation de production de bande en continu, dans lequel
- on soumet la bande laminée à chaud à un prétraitement à des fins de décalaminage ;
- on réduit son épaisseur dans une étape opératoire précédant la galvanisation, par transformation à froid ;
- on la soumet à une galvanisation ;
- on réduit son épaisseur dans une étape opératoire faisant directement suite à la galvanisation, par transformation à froid ; et
- on la soumet à un traitement ultérieur ;
**caractérisé en ce que** la bande laminée à chaud, libérée de la calamine, est soumise à une transformation à froid dans l'étape opératoire qui précède la galvanisation, avec une réduction de son épaisseur de bande de l'ordre de 0,5 à 10 % ; et **en ce que**, lors des deux transformations à froid, c'est-à-dire aussi bien avant qu'après l'étape opératoire de la galvanisation, on imprime à la bande une structure superficielle via un procédé de laminage à froid dans une cage de laminoir à froid en utilisant des cylindres de travail possédant une structure superficielle avec une valeur de rugosité moyenne Ra de 0,2 à 3 µm.

2. Procédé selon la revendication 1, **caractérisé en ce que**, dans la transformation ultérieure à froid, qui fait directement suite à la galvanisation, on réduit l'épaisseur de la bande par laminage à froid à concurrence de 4 à 10 % ; dans lequel, au moins après cette transformation ultérieure à froid, on mesure l'épaisseur de la bande et on alimente la transformation à froid avec des déviations par rapport à une épaisseur de bande de consigne faisant office de variable de réglage.

3. Installation (1 ; 100) pour la fabrication d'une bande en acier (2) enduite par immersion à chaud, que l'on obtient par laminage à chaud, dans une ligne de traitement en continu, comprenant un mécanisme de prétraitement de la bande (3) qui inclut le décalaminage, un mécanisme de galvanisation de la bande (7), au moins un mécanisme de réduction de l'épaisseur (8 ; 11) par laminage à froid de la bande et un mécanisme de traitement ultérieur de la bande (13), pour la mise en oeuvre du procédé selon la revendication 1 ou 2 ; dans laquelle, fait directement suite, au mécanisme de prétraitement de la bande (3) pour la bande laminée à chaud, libérée de la calamine, d'abord le mécanisme de réduction de l'épaisseur (8), et faisant suite à ce dernier, le mécanisme de galvanisation de la bande (7) dans lequel la bande laminée à chaud passe à travers un bain de fusion (9) ; dans laquelle, au mécanisme de galvanisation de la bande (7), fait directement suite un mécanisme supplémentaire de réduction de l'épaisseur (11) réalisé sous la forme d'une cage de laminoir à froid (KWW) ; **caractérisée en ce que**, avec le mécanisme de réduction de l'épaisseur (8) qui est disposé avant le mécanisme de galvanisation de la bande (7), on peut réduire l'épaisseur de la bande à concurrence de 0,5 à 10 % ; **en ce que**, avec le mécanisme de réduction de l'épaisseur (11) qui est disposé après le mécanisme de galvanisation de la bande (7) et qui est réalisé sous la forme d'une cage de laminoir à froid (KWW), on peut réduire l'épaisseur de la bande à concurrence de 0,5 à 10 % ; et **en ce que** les mécanismes de réduction de l'épaisseur (8 ; 11) comprennent, lors des transformations à froid, à des fins d'impression de la structure superficielle de bande du produit fini, respectivement des cylindres de travail qui présentent une structure superficielle avec une valeur de rugosité moyenne Ra de 0,2 à 3 µm.

4. Installation selon la revendication 3, **caractérisée en ce que** le mécanisme de réduction de l'épaisseur (8), qui est disposé avant le mécanisme de galvanisation de la bande (7), est réalisé sous la forme d'une cage de laminoir à froid (KWW) à laquelle est attribué, au moins à la sortie de la cage de laminoir à froid (KWW), un appareil de mesure (10) à des fins de rétroaction de signaux de mesure pour un réglage de l'épaisseur de la cage de laminoir à froid (KWW).

5. Installation selon la revendication 3, **caractérisée en ce que** le mécanisme de réduction de l'épaisseur (8), qui est disposé avant le mécanisme de galvanisation de la bande (7), est réalisé sous la forme d'une cage de laminoir à froid (KWW) qui est réalisée avec un réglage à une valeur constante de la réduction de l'épaisseur.

6. Installation selon l'une quelconque des revendications 3 à 5, **caractérisée en ce que**, en ce qui concerne le mécanisme de réduction de l'épaisseur (11) sous la forme de la cage de laminoir à froid (KWW) qui est disposée directement à la suite du mécanisme de galvanisation de la bande (7), est disposé, à la sortie avec rétroaction de signaux de réglage de l'épaisseur à la cage de laminoir à froid (KWW), au moins un appareil de mesure (12) à des fins de rétroaction de signaux de mesure pour un réglage de l'épaisseur de la cage de laminoir à froid (KWW).

7. Installation selon l'une quelconque des revendications 3 à 6, **caractérisée en ce que** le mécanisme de réduction de l'épaisseur (11), sous la forme de la cage de laminoir à froid (KWW), qui est disposé directement à la suite du mécanisme de galvanisation de la bande (7), est réalisé avec un réglage à une valeur constante de la réduction de l'épaisseur.
